# EUROPÄISCHE PATENTSCHRIFT

(11) **EP 0 326 785 B1**
(45) Veröffentlichungstag und Bekanntmachung des Hinweises auf die Patenterteilung: **08.04.1992**
(21) Anmeldenummer: 88810837.0
(22) Anmeldetag: 07.12.1988
(51) Int. Cl.: C22C 1/10, B22D 11/06, C22C 1/00

(54) **Folienartiges Metallband**
Foil-like metal strip
Bande métallique de faible épaisseur

(30) Priorität: 01.02.1988 CH 341/88
(43) Veröffentlichungstag der Anmeldung: 09.08.1989
(73) Patentinhaber: GEBRÜDER SULZER AKTIENGESELLSCHAFT, CH-8401 Winterthur (CH)
(72) Erfinder: Schläpfer, Hans-Walter, Dr., CH-8545 Rickenbach (CH); Sonderegger, Bruno, CH-8352 Schottikon (CH); Straub, Werner, CH-8477 Oberstammheim (CH)

(56) Entgegenhaltungen:
- EP-A- 0 002 785
- EP-A- 0 148 306
- US-A- 4 540 546

## Beschreibung

Die Erfindung betrifft ein folienartiges Metallband mit Einlagerungen von Hartpartikeln in einer Metallmatrix aus mindestens einem Element der Gruppe VIIIA, mindestens einem Element der Gruppen IVA, VA oder VIA und mindestens einem der Elemente Bor, Kohlenstoff, Silizium und Phosphor, wobei die Hartpartikel als primäre Ausscheidungen aus der Schmelze vorwiegend nahe der einen Oberfläche des Metallbandes angeordnet sind, wobei ferner die Dicke des Bandes maximal 1 mm beträgt, und bei seiner Herstellung aus der Schmelze eine Abkühlungsgeschwindigkeit von mindestens 10² K/sec eingehalten worden ist.

Bor, Kohlenstoff, Silizium und Phosphor wirken dabei in bekannter Weise als Glasbildner; ihre Wirkung kann noch verstärkt werden durch eine fakultative Zugabe von Schwefel, Gallium, Germanium, Arsen, Zinn und/oder Antimon.

Ein Metallband der vorstehend beschriebenen Art ist bekannt aus der EP-A- 2 785. Bei diesem bekannten, nach dem Melt-Spinning-Verfahren hergestellten Band, werden der Schmelze, aus der das Band hergestellt wird, Hartpartikel - z.B. Metallboride, -karbide oder -oxide - in körniger Form zugegeben, und in die erstarrte Metallmatrix des Bandes eingebettet; die Hartpartikel können jedoch auch durch chemische Reaktionen einzelner Komponenten der Schmelze direkt als primäre Ausscheidungen gewonnen werden.

Es hat sich gezeigt, dass die Haftung der Hartpartikel in diesem Metallband - wenn es beispielsweise als Abrasionsmaterial für die Oberflächenbearbeitung von Festkörpern dienen soll - unter Umständen ungenügend ist.

Aufgabe der Erfindung ist es, die Haftfähigkeit von Hartpartikeln in der Metallmatrix des Bandes zu verbessern.

Erfindungsgemäss wird diese Aufgabe dadurch gelöst, dass mindestens 50 % der Hartpartikel eine langgestreckte Kristallform mit einem Verhältnis Länge zu Breite von mindestens 5 aufweisen.

Wie bei dem bekannten Band reichern sich bei dem neuen Band Hartpartikel vorzugsweise an der freien Oberfläche des glasig oder mikrokristallin erstarrten Bandes an; sie bilden dort eine rauhe Oberfläche.

Die Hartpartikel-Kristalle mit stark von einer Kugelform abweichender Struktur, die sich in der Metallmatrix beispielsweise mit Hinterschneidungen verhaken können, bewirken eine erhöhte Haftfestigkeit.

Als Anwendungsgebiete für das neue Metallband ist in erster Linie seine Verwendung als Schleif- oder Schmirgel-"Papier" oder als Schleifbelag auf Feilen und Trennscheiben zu nennen, wo es beispielsweise als Ersatz für Diamantwerkzeuge eingesetzt werden kann. Ein anderer Einsatzbereich besteht beispielsweise in der Verwendung als Haftschicht für Klebestoffe z.B. bei Kupplungsbelägen. Weiterhin ist es möglich, das neue Band als flexibles Band für Schweissbeschichtungen oder als Ausgangsmaterial für Laserbeschichtungen zu verwenden. Schliesslich kann man es auch zur Herstellung von Hartstoffpulvern einsetzen, wobei diese durch Auflösen der Metallmatrix gewonnen werden. Selbstverständlich bieten sich auch noch weitere Anwendungen an, bei denen eine rauhe Oberfläche mit grosser Härte und guter Haftfestigkeit der Hartstoffe gefordert wird.

Für die geschilderten Verwendungen als Abrasions-Material, ist es zweckmässig, wenn die mit den Einlagerungen versehene Oberfläche eine rauhe Struktur mit hervorspringenden Spitzen aufweist, die zu mindestens nahezu 100 % Hartpartikel enthalten.

Ein Verfahren zur Herstellung des neuen Bandes ist dadurch gekennzeichnet, dass bei der separaten Herstellung der Vorlegierung die schmelzmetallurgischen Parameter - wie Schmelzatmosphäre, chemische Zusammensetzung, Ueberhitzung der Schmelze vor dem Abguss, Giesstemperatur und/oder Erstarrungsgeschwindigkeit - so gewählt werden, dass sich die Hartpartikel bereits beim Erstarren der Vorlegierung aus der Schmelze ausscheiden, und dass ferner bei der Bandherstellung ein Maximalwert für einen empirisch ermittelten Energieeinfluss auf die Schmelze der wiederaufgeschmolzenen Vorlegierung eingehalten wird, der eine Funktion der Schmelzentemperatur und der Zeit bis zur Erstarrung der Schmelze ist, für welchen Maximalwert ein Wiederinlösunggehen der Hartpartikel mindestens zum Teil verhindert wird.

Der beim Herstellungsverfahren zu berücksichtigende "Energieeinfluss" ist eine relativ komplexe Funktion der Temperatur der wiederaufgeschmolzenen Vorlegierungsschmelze und der Zeit, während der die Vorlegierung in flüssiger Phase vorliegt. Die Komplexität des funktionellen Zusammenhangs beider Grössen erfordert es, diesen "Energieeinfluss" für die Herstellung eines erfindungsgemässen Bandes in Vorversuchen - für jede Bandzusammensetzung und für verschiedene Partikelgrössen der eingelagerten Hartpartikel erneut - empirisch zu ermitteln; dabei ergibt sich ein Zusammenhang derart, dass für eine bestimmte Auflösung der Hartpartikel-Kristalle in einer gegebenen Metallmatrix bei relativ hohen Schmelzentemperaturen nur relativ kurze Zeiten oder bei relativ niedrigen Temperaturen relativ lange Zeiten benötigt werden.

Der "Energieeinfluss" lässt sich anschaulich etwa beschreiben als das Vermögen der wiederaufgeschmolzenen flüssigen Phase, die in ihr eingelagerten Hartpartikel wieder aufzulösen.

Die Grösse der Hartpartikel und damit die Rauhheit der freien Bandoberfläche lassen sich dabei durch Variationen der Erstarrungsgeschwindigkeit bei der Herstellung der Vorlegierung und/oder des Bandes steuern, wobei das Erstarren der Vorlegierung im wesentlichen durch Material und Durchmesser der Abgusskokillen und die Banderstarrung vor allem durch seine Geschwindigkeit auf dem wärmeabführenden Schleuderrad oder -band beeinflusst werden. Die Umfangsgeschwindigkeit des Rades kann zwischen 500 und 3000 (m/min) variieren.

Mit Vorteil erfolgt das Erschmelzen der Vorlegierung und ihr Wiederaufschmelzen vor der Bandherstellung in einer Schutzgasatmosphäre, beispielsweise in einer Argon(Ar)-Atmosphäre. In bekannter Weise kann dabei die Herstellung der Vorlegierung unter einem reduzierten Druck erfolgen.

Im folgenden wird die Erfindung anhand eines Ausführungsbeispiels näher erläutert, wobei in der Figur eine nach einem stark vergrösserten Gefügeschliffbild (Vergrösserung 500 : 1) gefertigte Skizze einer Ausführungsform eines rauhen Bandes wiedergegeben ist.

### Herstellung der Vorlegierung:

In einer Gesamtmenge von 300 Gramm (g) wird ein Gemisch mit - abgesehen von unerwünschten, jedoch unvermeidbaren Verunreinigungen, wie beispielsweise Aluminium (AI), Mangan (Mn) oder Kupfer (Cu) - folgender Zusammensetzung in Massen-Prozent hergestellt, was den in Klammern angegebenen Werten in Atom-Prozent entspricht:
Ni 73,8 (60,9); Cr 14 (13,1); Fe 4,5 (3,9); Si 4,5 (7,8) und B 3,2 (14,3). Dieses Gemisch wird in einem mit einer Aluminium (AI)-Silikat-Auskleidung (Mullit) versehenen Tiegel mit Hilfe einer Induktionsspule zu der Vorlegierung aufgeschmolzen, wobei ein leichtes Vakuum von etwa 130 mbar (100 mm Hg) in dem Tiegel aufrechterhalten wird; die Schmelzatmosphäre besteht dabei aus Argon (Ar) mit einer Reinheit von 99,998 %.

Die Schmelze, deren Liquidus-Temperatur etwa zu 1380°C gemessen worden ist, wird vor dem Abguss auf eine Temperatur von etwa 1540 °C aufgeheizt, was einer Ueberhitzung von etwa 160 °C entspricht. Anschliessend wird die Vorlegierungsschmelze in Kokillen abgegossen, wobei beim Erstarren sich neben der Ausscheidung der Hartpartikel eine eutektikumähnliche Restschmelze mit einem Soliduspunkt von etwa 1060°C bildet.

Da die Grösse der aus der Schmelze ausgeschiedenen Hartpartikel, die im vorliegenden Fall vorwiegend aus Zeta-Chromborid ( -CrB) bestehen, von der Erstarrungsgeschwindigkeit der Vorlegierung abhängt - und daher durch Variation der Erstarrungszeit in gewissem Umfange gezielt verändert werden kann - wird die für eine gewünschte Partikelgrösse der Hartstoffeinlagerungen optimale Erstarrungsgeschwindigkeit experimentell in Vorversuchen ermittelt. Die Erstarrungsgeschwindigkeit hängt dabei vor allem von Material und/oder Auskleidung der Kokille, sowie von deren Durchmesser ab. Erfolgt der Abguss bei einer Temperatur von etwa 1420 °C, beispielsweise in einer Kupferkokille von 20 - 24 mm Durchmesser, so wird in dieser bei Abkühlungsgeschwindigkeit von 103 °C/min ein Erstarren in 3 - 5 sec erreicht, wodurch Hartpartikelausscheidungen von etwa 10 -20 µm Länge gebildet werden. Ersetzt man jedoch die Kupfer-Kokillen durch eine mit Zirkonoxid (ZrO₂) ausgekleidete Stahlkokille, die einen Durchmesser von 28 mm hat, so ergeben sich - bei sonst gleichen Bedingungen - langsamere Abkühlungsgeschwindigkeiten von etwa 500 °C/min, was zu Erstarrungszeiten von 10 sec führt; in diesem Fall scheiden die Hartpartikel im wesentlichen als Kristalle mit einer Länge von etwa 0,3 mm aus, wobei diese kristalle Innenhohlräume, Einschnitte, Ecken und Kanten aufweisen.

### Herstellung des Metallbandes:

Die Herstellung des Metallbandes aus der mit Hartstoffausscheidungen durchsetzten Vorlegierung erfolgt in einer bekannten Melt-Spinning-Einrichtung. Die Vorlegierung wird dabei in einer Quarzglasdüse, die über einem Schleuderrad aus einem wärmeleitenden Material, beispielsweise einer warmaushärtbaren Kupferchromlegierung, angeordnet ist, mit Hilfe einer die Düse umgebenden Induktionsspule wieder aufgeschmolzen, wobei Badbewegungen der Schmelze Oberflächenspannungen und relativ niedrige Temperaturen im Bereich des an sich offenen Düsenaustrittes ein Ausfliessen der Schmelze verhindern. Die Aufheizzeit wird dabei so gewählt, dass der Soliduspunkt der Legierung von, wie erwähnt, etwa 1060 °C, nach etwa 4,5 min erreicht wird, wobei das Quarzglasrohr während des Aufheizens bis ca. 950 °C mit Argon gespült wird.

Um eine Homogenisierung der gesamten Vorlegierungsschmelze, beispielsweise bezüglich der Temperatur und der Viskosität, zu erreichen, ist nach dem Wiederaufschmelzen eine gewisse Haltezeit erforderlich, bis aus der wieder aufgeschmolzenen Vorlegierung ein Band hergestellt werden kann. Diese Haltezeit ist abhängig von dem im Vorstehenden erläuterten "Energieeinfluss" und kann 1 bis maximal 5 min betragen. Für einen Soliduspunkt von 1060 °C hat der empirisch ermittelte Engergieeinfluss ergeben, dass im vorliegenden Beispiel beim Wiederaufschmelzen der Vorlegierung - nachdem die eutektikumähnliche Restschmelze vollständig wieder in flüssiger Form vorliegt - noch eine Haltezeit der Schmelze von etwa 1 min zulässig ist.

Nach Ablauf der Haltezeit wird die wiederaufgeschmolzene Vorlegierung durch einen Druckstoss von Argon mit 0,25 bar Ueberdruck auf die Schmelzenoberfläche gegen das Schleuderrad "geschossen"; dessen Drehzahl bzw. Umfangsgeschwindigkeit beeinflusst die Erstarrungszeit des Bandes, wobei relativ hohe Geschwindigkeiten zu Bändern mit relativ groben und/oder stark aus der Bandebene hervorragenden Ausscheidungen und relativ niedrige Geschwindigkeiten zu feinkörnigen und/oder flacher angeordneten Hartstoff-Partikeln in der Metallmatrix führen, die im vorliegenden Fall einen prozentualen Anteil von 3 - 10% Zeta-Chromborid als Hartstoffausscheidungen enthält.

Für das geschilderte Ausführungsbeispiel ergeben sich bei Umfangsgeschwindigkeiten des Schleuderrades von etwa 1100 m/min auf der dem Schleuderrad abgewandten, freien Oberfläche des Bandes Mittenrauhwerte Rₐ, (DIN 4762) in Längsrichtung des Bandes von 2,2 - 2,8 µm und quer dazu von 1,3 - 1,8 µm. Wird die Umfangsgeschwindigkeit des Rades auf etwa 1300 m/min erhöht, so misst man Mittenrauhwerten Rₐ, in Längsrichtung von 100 - 130 µm und in Querrichtung von 60 - 100 µm.

Die einzige Figur, die einen Querschnitt durch ein relativ grobes Metallband zeigt, dessen Herstellung vorstehend beschrieben worden ist, ist nach einer photographischen Aufnahme gezeichnet worden. Diese ist mit Hilfe eines Lichtmikroskops bei 500-facher Vergrösserung hergestellt worden.

Die Figur zeigt in einer glasartig, amorph erstarrten Metallmatrix 1, die jedoch mindestens teilweise auch ein mikrokristallines Gefüge haben kann, Hartpartikel 2, deren Kristallform als skelettartig zu bezeichnen ist. Neben den skelettartigen Kristallen 2 sind in der metallischen Grundmasse noch Mikrokristalle 3 aus Hartstoffen erkennbar.

Die Figur lässt deutlich mit Hartpartikel-Kristallen 2 "besetzte" Spitzen 4 erkennen, die sich an der in der figur nach oben weisenden, freien Oberfläche des Bandes 1 ausbilden, wobei im gezeigten Beispiel über 70 % der Längsabmessung der Hartpartikel 2 in die Metallmatrix 1 eingebettet sind.

Die unregelmässigen Formen der Kristalle 2 mit Innenhohlräumen, Einschnitten, Ecken und Kanten, sind die Ursache für die verbesserte Haftfähigkeit der Hartstoffe im amorphen oder mikrokristallinen Gefüge des Metallbandes.

Der eingetragene Pfeil gibt die Richtung wieder, in der das Band 1 bei seiner Herstellung von dem Schleuderrad aus der Schmelzspinn-Düse weggeschleudert worden ist.

## Patentansprüche

1. Folienartiges Metallband mit Einlagerungen von Hartpartikeln in einer Metallmatrix aus mindestens einem Element der Gruppe VIIIA, mindestens einem Element der Gruppen IVA, VA oder VIA und mindestens einem der Elemente Bor (B), kohlenstoff (C), Silizium (Si) und Phosphor (P), wobei die Hartpartikel als primäre Ausscheidungen aus der Schmelze vorwiegend nahe der einen Oberfläche des Metallbandes angeordnet sind, wobei ferner die Dicke des Bandes maximal 1 mm beträgt, und bei seiner Herstellung aus der Schmelze eine Abkühlungsgeschwindigkeit von mindestens 10² K/sec eingehalten worden ist, dadurch gekennzeichnet, dass mindestens 50 % der Hartpartikel (2) eine langgestreckte Kristallform mit einem Verhältnis Länge zu Breite von mindestens 5 aufweisen.

2. Band nach Anspruch 1, dadurch gekennzeichnet, dass der Anteil der langgestreckten Hartpartikel-Kristalle (2) mindestens 70 % beträgt.

3. Band nach Anspruch 1 oder 2 , dadurch gekennzeichnet, dass die mit den Einlagerungen versehene Oberfläche eine rauhe Struktur mit hervorspringenden Spitzen (4) aufweist, wobei mindestens nahezu 100% der Spitzen (4) Hartpartikel (2) enthalten.

4. Band nach Anspruüch 3, dadurch gekennzeichnet, dass bei den aus der Metallmatrix herausragenden Hartpartikeln (2) mindestens 70 % ihrer Längsabmessung in die Matrix (1) eingebettet bleibt.

5. Verfahren zur Herstellung des Metallbandes nach einem der Ansprüche 1 bis 4, bei welchem Verfahren das Band durch Schmelzspinnen (melt spinning) mit Hilfe eines Schleuderrades hoher Wärmeleitfähigkeit und hoher Wärmekapazität mit hoher Geschwindigkeit direkt aus der Schmelze einer separat hergestellten und wiederaufgeschmolzenen Vorlegierung gebildet wird, dadurch gekennzeichnet, dass bei der separaten Herstellung der Vorlegierung die schmelzmetallurgischen Parameter - wie Schmelzatmosphäre, chemische Zusammensetzung, Überhitzung der Schmelze vor dem Abguss, Giesstemperatur und/oder Erstarrungsgeschwindigkeit - so gewählt werden, dass sich die Hartpartikel bereits beim Erstarren der Vorlegierung aus der Schmelze ausscheiden, und dass ferner bei der Bandherstellung ein Maximalwert für einen empirisch ermittelten Energieeinfluss auf die Schmelze der wiederaufgeschmolzenen Vorlegierung eingehalten wird, der eine Funktion der Schmelzentemperatur und der Zeit bis zur Erstarrung der Schmelze ist, für welchen Maximalwert ein Wiederinlösunggehen der Hartpartikel (2) mindestens zum Teil verhindert wird.

6. Verfahren nach Anspruch 5, dadurch gekennzeichnet, dass die Grösse und/oder Lage (Anstellwinkel) der Hartpartikel (2) und damit die Rauheit der freien Bandoberfläche durch Variationen der Erstarrungsgeschwindigkeiten bei der Herstellung der Vorlegierung und/oder des Bandes (1) gesteuert werden.

## Claims

1. A metal strip in the form of a foil having inclusions of hard particles in a metal matrix of at least one element of group VIIIA, at least one element of groups IVA, VA or VIA, and at least one of the elements boron (B), carbon (C), silicon (Si) and phosphorus (P), the hard particles being disposed, as primary deposits from the melt, predominantly near one surface of the metal strip, the thickness of the strip being not more than 1 mm, a rate of cooling of at least 10² K/sec having been maintained during its production from the melt, characterised in that at least 50% of the hard particles (2) have an elongate crystal shape with a length to width ratio of at least 5.

2. A strip according to claim 1, characterised in that the proportion of elongate hard particle crystals (2) is at least 70%.

3. A strip according to claim 1 or 2, characterised in that the surface having the inclusions has a rough structure with projecting points (4), at least approximately 100% of the points (4) containing hard particles (2).

4. A strip according to claim 3, characterised in that at least 70% of the length of the hard particles (2) projecting from the metal matrix remains embedded in the matrix (1).

5. A method of producing the metal strip according to any one of claims 1 to 4, in which method the strip is formed by melt spinning by means of a high thermal conductivity of high thermal capacity centrifugal wheel at high speed directly from the melt of a separately produced and re-melted pre-alloy, characterised in that during the separate production of the pre-alloy the metallurgical parameters of the melt - such as the melt atmosphere, chemical composition, superheating of the melt before pouring, casting temperature and/or solidification speed - are so selected that the hard particles are already deposited from the melt on solidification of the pre-alloy, and in that during the production of the strip a maximum value is maintained for an empirically determined flow of energy to the melt of the re-melted pre-alloy, such maximum value being a function of the melt temperature and the time until solidification of the melt, for which maximum value re-dissolution of the hard particles (2) is at least partially prevented.

6. A method according to claim 5, characterised in that the size and/or position (angle of incidence) of the hard particles (2) and hence the roughness of the free strip surface are controlled by variation of the solidification speeds in the production of the prealloy and/or of the strip (1).

## Revendications

1. Feuillard métallique en forme de feuille comprenant des inclusions de particules dures dans une matrice métallique se composant d'au moins un élément du groupe VIIIA, d'au moins un élément des groupes IVA, VA ou VIA et d'au moins l'un des éléments bore (B), carbone (C), silicium (Si) et phosphore (P), les particules dures étant disposées sous forme de précipitations primaires dans la matière en fusion essentiellement à proximité de l'une des surfaces du feuillard métallique et, par ailleurs, l'épaisseur du feuillard étant au maximum de 1 mm et une vitesse de refroidissement d'au moins 10² K/sec ayant été observée lors de sa fabrication à partir de la matière en fusion, caractérisé en ce qu'au moins 50 % des particules dures (2) ont une forme cristalline allongée dont le rapport de la longueur à la largeur est d'au moins 5.

2. Feuillard selon la revendication 1, caractérisé en ce que la proportion des cristaux allongés (2) des particules dures est d'au moins 70 %.

3. Feuillard selon la revendication 1 ou 2, caractérisé en ce que la surface comportant les inclusions a une structure rugueuse avec des pointes saillantes (4), au moins approximativement 100 % des pointes (4) contenant des particules dures (2).

4. Feuillard selon la revendication 3, caractérisé en ce qu'au moins 70 % de la cote de la longueur des particules dures (2) ressortant de la matrice métallique demeurent noyés dans la matrice (1).

5. Procédé de production du feuillard métallique selon l'une des revendications 1 à 4, procédé suivant lequel le feuillard est formé à grande vitesse, directement à partir de la matière en fusion d'un alliage-mère produit séparément et remis en fusion, par melt-spinning au moyen d'une roue de centrifugation ayant une conductibilité thermique élevée et une grande capacité thermique, caractérisé en ce qu'au cours de la production séparée de l'alliage-mère, les paramètres métallurgiques de fusion - tels que l'atmosphère de mise en fusion, la composition chimique, la surchauffe de la matière en fusion avant la coulée, la température de coulée et/ou la vitesse de solidification - sont adoptés de manière que les particules dures précipitent dans la matière en fusion dès la solidification de l'alliage-mère et en ce que par ailleurs, lors de la production de la bande, un maximum d'un influx d'énergie, déterminé empiriquement, est maintenu sur le bain de l'alliage-mère remis en fusion, ce maximum étant une fonction de la température de la matière en fusion et du temps s'écoulant jusqu'à la solidification de la matière en fusion, maximum pour lequel un retour en solution des particules dures (2) est empêché au moins partiellement.

6. Procédé selon la revendication 5, caractérisé en ce que la grosseur et/ou la position (angle d'inclinaison) des particules dures (2) et donc la rugosité de la surface libre du feuillard sont réglées par des variations des vitesses de solidification lors de la production de l'alliage-mère et/ou du feuillard (1).
